# EUROPÄISCHE PATENTSCHRIFT

(11) **EP 0 148 113 B1**
(45) Veröffentlichungstag und Bekanntmachung des Hinweises auf die Patenterteilung: **25.11.1987**
(21) Anmeldenummer: 84810476.6
(22) Anmeldetag: 01.10.1984
(51) Int. Cl.: D06C 7/02

(54) **Verfahren zum Trocknen und Krumpfen von textilen Geweben und Vorrichtung zur Durchführung des Verfahrens**
Method of drying and shrinking a textile fabric, and apparatus therefor
Procédé de séchage et de rétrécissement de tissus textiles et installation à cet effet

(30) Priorität: 07.10.1983 CH 5497/83
(43) Veröffentlichungstag der Anmeldung: 10.07.1985
(73) Patentinhaber: Santex AG, CH-9555 Tobel (CH)
(72) Erfinder: Strahm, Christian, CH-9552 Bronschhofen (CH); Süss, Paul, CH-Unterehrendingen (CH)
(74) Vertreter: Werffeli, Heinz R., Dipl.-Ing.ETH.

## Beschreibung

Die Erfindung betrifft ein Verfahren zum kontinuierlichen Krumpfen von textilen Geweben, insbesondere von textiler Maschenware, bei dem man die zu behandelnde Ware in lockerem Zustand befeuchtet und trocknet, sowie eine Vorrichtung zur Durchführung dieses Verfahrens.

Es ist aus der FR-A-2 229 798 bekannt, ein textiles Flächengebilde unter Vibration mit Dampf zu behandeln. Der mit Hilfe einer solchen Maschine in einer Krumpfanlage erreichbare Krumpfungsgrad dürfte jedoch noch höher sein.

Aufgabe der vorliegenden Erfindung ist die Schaffung eines Verfahrens mittels dem eine stärkere und gleichmässigere Krumpfung als bisher erreicht werden kann.

Diese Aufgabe wird bei einem Verfahren der eingangs genannten Art erfindungsgemäss dadurch gelöst, dass man die zu behandelnde Ware zwischen zwei endlos umlaufenden Transportbändern mechanisch stark in Vibrationen versetzt, und derart vibrierend zuerst in feuchtem Zustand einer beidseitigen Trocknung, anschliessend einer Sattdampfbehandlung und nachfolgend einer weiteren beidseitigen Trocknung aussetzt.

Zur Verbesserung der Trocknung und Krumpfung ist es zweckmässig, wenn man die zu behandelnde Ware in Wellenform zwischen den beiden in Vibration versetzten Transportbändern durch die verschiedenen Behandlungszonen transportiert.

Es ist vorteilhaft, wenn man die Sattdampfbehandlung mit einem Sattdampf mit einer Temperatur von etwa 104°C durchführt.

Zur Erzielung einer optimalen Krumpfung ist es zweckmässig, wenn man die zu behandelnde Ware in der Bedampfungsstation über den oberen Trum des unteren Transportbandes mechanisch mit einer Frequenz von 20 bis 150 Hz, vorzugsweise von etwa 50 Hz, in Vibration versetzt.

Ferner ist es vorteilhaft, wenn man Vibrationen mit einer Amplitude von 2 bis 15 mm, vorzugsweise von etwa 7 mm anwendet.

Gegenstand der Erfindung ist ferner eine Vorrichtung zur Durchführung des erfindungsgemässen Verfahrens, welche dadurch gekennzeichnet ist, dass sie mindestens zwei Trocknungsstationen und zwischen jeweils zwei Trocknungsstationen je eine Bedampfungsstation aufweist, dass ein kontinuierlich antreibbares, alle Stationen durchlaufendes, luftdurchlässiges, endlos umlaufendes, unteres Transportband vorhanden ist, dem zur Bildung eines in vertikaler Richtung oben und unten begrenzten, zur Aufnahme und vertikaler Abstützung der zu behandelnden Ware dienenden Transportkanals, ein mit gleicher Umfangsgeschwindigkeit antreibbares, gleichartiges oberes Transportband zugeordnet ist, dass die Bedampfungsstation(en) einen auf den oberen Trum des unteren Transportbandes mechanisch einwirkenden Vibrator aufweisen und dass in den Trocknungsstationen beidseitig der Behandlungsstrecke Düsen für die Beaufschlagung und Vibration der zu behandelnden Ware mit Heizluft angeordnet sind.

Es ist zweckmässig, wenn in der Bedampfungsstation ein in diesem Behandlungsbereich einen Teil des oberen Trums des unteren Transportbandes abstützender Vibrationstisch vorgesehen ist, dessen Vibrationsfrequenz senkrecht zur Transportbandebene vorzugsweise im Bereich von 30 bis 80 Hz einstellbar ist. Dabei ist es vorteilhaft, wenn die nach oben gerichtete Abstützfläche des Vibrationstisches zur Durchleitung von Sattdampf nach oben in die zu behandelnde Ware gelocht und vorzugsweise in Durchlaufrichtung der letzteren gewellt ausgebildet ist.

Es hat sich als vorteilhaft erwiesen, wenn die erfindungsgemässe Vorrichtung zur wellenförmigen Abgabe der zu behandelnden Ware auf das untere Transportband an der Abgabestelle mit einer vorzugsweise beheizbaren Förderwalze versehen ist, deren Fördergeschwindigkeit grösser als die Umlaufgeschwindigkeit des unteren Transportbandes einstellbar ist, und diese Förderwalze an ihrer Abgabestelle mit einer stationären, oberhalb der Auflagefläche des unteren Transportbandes angeordneten Waren-Sprungschanze zusammenwirkt. Dabei ist es zweckmässig, wenn die Sprungschanze schuhförmig ausgebildet und vorzugsweise beheizbar ist.

Für spezielle Anwendungszwecke kann es vorteilhaft sein, wenn drei Trocknungsstationen und zwischen je zwei Trocknungsstationen je eine Bedampfungsstation vorhanden sind.

Nachstehend wird die Erfindung anhand der Zeichnung beispielsweise erläutert. Es zeigt
Fig. 1 einen Längsschnitt durch eine beispielsweise Ausführungsform einer erfindungsgemässen Vorrichtung, und
Fig. 2 einen Längsschnitt einer zweiten beispielsweisen Ausführungsform einer für eine wie in Fig. 1 dargestellte Vorrichtung verwendbaren Sprungschanze zur wellenförmigen Abgabe eines zu behandelnden Gewebes auf das untere Transportband.

Wie aus Fig. 1 ersichtlich, weist die dargestellte Vorrichtung zwischen zwei auf bekannte Weise ausgebildeten Trocknungsstationen 1 und 2 eine das zu behandelnde Gewebe 3 in vertikale Vibrationen versetzbare Bedampfungsstation 4 auf.

Zur Beförderung des zu behandelnden Gewebes 3 durch alle Stationen 1, 2 und 4 hindurch ist ein erstes diese Stationen durchlaufendes, luft- und dampfdurchlässiges, kontinuierlich umlaufendes endloses unteres Transportband 5 vorgesehen. Zur Bildung eines in vertikaler Richtung oben und unten begrenzten, zur Aufnahme und vertikaler Abstützung des zu behandelnden Gewebes 3 dienenden Transportkanals 6 ist dem unteren ersten Transportband 5 ein oberes zweites, ebenfalls luft- und dampfdurchlässiges, kontinuierlich umlaufendes Transportband 7 zugeordnet. Beide Transportbänder 5 und 7 werden mit gleicher Umfangsgeschwindigkeit angetrieben.

Beide Trocknungsstationen 1 und 2 sind auf bekannte Weise mit seitlich voneinander distanzierten, gegen den Transportkanal 6 zu gerichteten Heizdüsen 8 respektive 9 versehen, die sich quer zur Transportrichtung des Gewebes 3 über die gesamte Breite der beiden Transportbänder 5 respektive 7 erstrecken. Zur besseren Trocknungswirkung sind die oberen Heizdüsen 9 in Transportrichtung des Gewebes 3 gesehen gegenüber den unteren Heizdüsen 8 versetzt angeordnet. Zur optimalen Anpassung der Trocknungsleistung an das zu trocknende Gewebe ist der Abstand der unteren und der oberen Heizdüsen 8 beziehungsweise 9 gegenüber dem zu trocknenden Gewebe 3 verstellbar. Die zusätzlich durch die auf das zu trocknende Gewebe gerichteten Heizluftströmungen erzeugten Vibrationen des Gewebes beschleunigen den Trocknungsvorgang.

In der Bedampfungsstation 4 ist ein in diesem Behandlungsbereich einen Teil des oberen Trums des unteren Transportbandes 5 abstützender, vorzugsweise hydraulisch oder pneumatisch angetriebener Vibrationstisch 10 vorgesehen, dessen Vibrationsfrequenz in vertikaler Richtung etwa 30 bis 80 Hz, mit einer Amplitude im Bereich von etwa 2 bis 15 mm beträgt.

Die nach oben gerichtete, in Durchlaufrichtung des zu behandelnden Gewebes 3 gewellt ausgebildete Abstützfläche 11 des Vibrationstisches 10 ist zur Durchleitung von über die Zufuhrrohre 12, 13 mit einer Temperatur von etwa 104°C in das Innere des Vibrationstisches 10 eingeleitetem Sattdampf nach oben in das zu behandelnde Gewebe 3 gelocht ausgebildet.

Zur wellenförmigen Abgabe des zu behandelnden Gewebes 3 z. B. Trikot, auf die Auflagefläche des unteren Transportbandes 5 ist an der Abgabestelle 14 eine beheizte Förderwalze 15 vorgesehen, deren Fördergeschwindigkeit grösser als die Umlaufgeschwindigkeit des unteren Transportbandes 5 ist. Diese Förderwalze 15 wirkt an ihrer Abgabestelle mit einer stationären, oberhalb der Gewebeauflagefläche des unteren Transportbandes 5 angeordneten Gewebe-Sprungschanze 16 zusammen.

Die über die Heizdüsen 8 und 9 austretende Heissluft wird nach erfolgter Einwirkung auf das zu behandelnde Gewebe 3 über die Luftfilter 17 und die Wärmeaustauscher 18 von den Ventilatoren 19 angesaugt und erneut aufgeheizt den Heizdüsen 8 und 9 zugeführt.

Durch die ausserodentlich starke Vibration des in der Bedampfungsstation 4 zu behandelnden Gewebes in Kombination mit einer Sattdampfbehandlung und vorgängiger sowie nachfolgender Trocknung wird verglichen mit den bisher üblichen Verfahren bei geringerem Energieaufwand eine stark gesteigerte und gleichmässigere Krumpfung erzielt.

Diese Vorrichtung eignet sich auch sehr gut zur Behandlung von schlauchförmiger Maschenware.

In Fig. 2 ist eine zweite Ausführungsform einer Anordnung zu wellenförmigen Abgabe von Geweben 3 auf die Auflagefläche des unteren Transportbandes 5 dargestellt. Bei dieser Ausführungsform ist die mit der beheizten Förderwalze 15 zusammenwirkende Sprungschanze 20 schuhförmig ausgebildet, so dass das mit Voreilung auf das untere Transportband 5 abzugebende Gewebe über einen grösseren Teil des Umfanges der Förderwalze 15 mit dieser in Eingriff steht.

## Patentansprüche

1. Verfahren zum kontinuierlichen Krumpfen von textilen Geweben, insbesondere von textiler Maschenware, bei dem man die zu behandelnde Ware in lockerem Zustand befeuchtet und trocknet, dadurch gekennzeichnet, dass man die zu behandelnde Ware zwischen zwei endlos umlaufenden Transportbändern mechanisch stark in Vibrationen versetzt, und derart vibrierend zuerst in feuchtem Zustand einer beidseitigen Trocknung, anschliessend einer Sattdampfbehandlung und nachfolgend einer weiteren beidseitigen Trocknung aussetzt.

2. Verfahren nach Anspruch 1, dadurch gekennzeichnet, dass man die zu behandelnde Ware in Wellenform zwischen den beiden in Vibration versetzten Transportbändern durch die verschiedenen Behandlungszonen transportiert.

3. Verfahren nach Anspruch 1 oder 2, dadurch gekennzeichnet, dass man die Sattdampfbehandlung mit einem Sattdampf mit einer Temperatur von etwa 104°C durchführt.

4. Verfahren nach einem der Ansprüche 1 bis 3, dadurch gekennzeichnet, dass man die zu behandelnde Ware in der Bedampfungsstation über den oberen Trum des unteren Transportbandes mechanisch mit einer Frequenz von 20 bis 150 Hz, vorzugsweise von etwa 50 Hz, in Vibration versetzt.

5. Verfahren nach Anspruch 4, dadurch gekennzeichnet, dass man Vibrationen mit einer Amplitude von 2 bis 15 mm, vorzugsweise von etwa 7 mm anwendet.

6. Vorrichtung zur Durchführung des Verfahrens nach Anspruch 1, dadurch gekennzeichnet, dass sie mindestens zwei Trocknungsstationen (1, 2) und zwischen jeweils zwei Trocknungsstationen je eine Bedampfungsstation (4) aufweist, dass ein kontinuierlich antreibbares, alle Stationen (1,2,4) durchlaufendes, luftdurchlässiges, endlos umlaufendes, unteres Transportband (5) vorhanden ist, dem zur Bildung eines in vertikaler Richtung oben und unten begrenzten, zur Aufnahme und vertikaler Abstützung der zu behandelnden Ware (3) dienenden Transportkanals (6), ein mit gleicher Umfangsgeschwindigkeit antreibbares, gleichartiges oberes Transportband (7) zugeordnet ist, dass die Bedampfungsstation(en) (4) einen auf den oberen Trum des unteren Transportbandes (5) mechanisch einwirkenden Vibrator (10) aufweisen und dass in den Trocknungsstationen (1, 2) beidseitig der Behandlungsstrecke Düsen (8, 9) für die Beaufschlagung und Vibration der zu behandelnden Ware (3) mit Heizluft angeordnet sind.

7. Vorrichtung nach Anspruch 6, dadurch gekennzeichnet, dass in der Bedampfungsstation (4) ein in diesem Behandlungsbereich einen Teil des oberen Trums des unteren Transportbandes (5) abstützender Vibrationstisch (10) vorgesehen ist, dessen Vibrationsfrequenz senkrecht zur Transportbandebene vorzugsweise im Bereich von 30 bis 80 Hz einstellbar ist.

8. Vorrichtung nach Anspruch 7, dadurch gekennzeichnet, dass die nach oben gerichtete Abstützfläche (11) des Vibrationstisches (10) zur Durchleitung von Sattdampf nach oben in die zu behandelnde Ware (3) gelocht und vorzugsweise in Durchlaufrichtung der letzteren gewellt ausgebildet ist.

9. Vorrichtung nach einem der Ansprüche 6 bis 8, dadurch gekennzeichnet, dass sie zur wellenförmigen Abgabe der zu behandelnden Ware (3) auf das untere Transportband (5) an der Abgabestelle (14) mit einer vorzugsweise beheizbaren Förderwalze (15) versehen ist, deren Fördergeschwindigkeit grösser als die Umlaufgeschwindigkeit des unteren Transportbandes (5) einstellbar ist, und diese Förderwalze (15) an ihrer Abgabestelle mit einer stationären, oberhalb der Auflagefläche des unteren Transportbandes (5) angeordneten Waren-Sprungschanze (16) zusammenwirkt.

10. Vorrichtung nach Anspruch 9, dadurch gekennzeichnet, dass die Sprungschanze (20) schuhförmig ausgebildet und vorzugsweise beheizbar ist.

11. Vorrichtung nach einem der Ansprüche 6 bis 10, dadurch gekennzeichnet, dass drei Trocknungsstationen und zwischen je zwei Trocknungsstationen je eine Bedampfungsstation vorhanden sind.

## Claims

1. Process for the continuous shrinking of textile webs, especially textile knitted fabrics, in which the goods to be treated are moistened in the loose state and dried, characterised in that the goods to be treated are mechanically displaced in vigorous vibration between two endlessly circulating conveyor belts and are exposed, vibrating in that manner, initially in the moist state to drying from both sides, then to a saturated steam treatment and subsequently to further drying from both sides.

2. Process according to claim 1, characterised in that the goods to be treated are transported through the different treatment zones in wave shape between the two conveyor belts displaced in vibration.

3. Process according to claim 1 or 2, characterised in that the saturated steam treatment is carried out with a saturated steam having a temperature of approximately 104°C.

4. Process according to one of claims 1 to 3, characterised in that the goods to be treated are mechanically displaced with vibration in the vaporisation station over the upper portion of the lower conveyor belt with a frequency of from 20 to 150 Hz, preferably approximately 50 Hz.

5. Process according to claim 4, characterised in that vibrations having an amplitude of from 2 to 15 mm, preferably approximately 7 mm, are used.

6. Device for carrying out the process according to claim 1, characterised in that it has at least two drying stations (1, 2) and between each two drying stations it has one vaporisation station (4), in that there is a continuously drivable, endlessly circulating, air-permeable lower conveyor belt (5) which passes through all the stations (1, 2, 4) and which, for the formation of a transport channel (6) that is delimited at the top and bottom in the vertical direction and that serves to accommodate and vertically to support the goods (3) to be treated, is associated with a similar upper conveyor belt (7) that can be driven at the same peripheral speed, in that the vaporisation station(s) (4) has (have) a vibrator (10) acting mechanically on the upper portion of the lower conveyor belt (5), and in that in the drying stations (1, 2) nozzles (8, 9) are arranged on both sides of the treatment path for the treatment and vibration of the goods (3) to be treated with heated air.

7. Device according to claim 6, characterised in that there is provided in the vaporisation station (4) a vibration table (10) which supports a part of the upper portion of the lower conveyor belt (5) in this treatment zone and the vibration frequency of which at right-angles to the plane of the conveyor belt is adjustable preferably in the range of from 30 to 80 Hz.

8. Device according to claim 7, characterised in that the upwardly directed support surface (11) of the vibration table (10) is perforated for the throughflow of saturated steam upwards into the goods (3) to be treated and is preferably designed so that it is corrugated in the direction of travel of the goods.

9. Device according to one of claims 6 to 8, characterised in that for the wave-shaped delivery of the goods (3) to be treated onto the lower conveyor belt (5) it is provided at the delivery point (14) with a preferably heatable transport roller (15), the speed of advance of which can be adjusted so that it is greater than the rotational speed of the lower conveyor belt (5), and in that this transport roller (15) cooperates at its delivery point with a stationary goods slide (16) arranged above the support surface of the lower conveyor belt (5).

10. Device according to claim 9, characterised in that the slide (20) is designed in the shape of a shoe and is preferably heatable.

11. Device according to one of claims 6 to 10, characterised in that there are three drying stations and between each two drying stations there is one vaporisation station.

## Revendications

1. Procédé pour le rétrécissement en continu de tissus textiles, en particulier de tricot textile, dans lequel on humidifie et l'on sèche l'étoffe à traiter dans un état lâche, caractérisé en ce qu'on fait subir mécaniquement de fortes vibrations à l'étoffe à traiter entre deux bandes de transport circulant de façon continue, et, alors qu'elle vibre ainsi, on lui fait d'abord subir à l'état humide un séchage bilatéral, on lui fait subir subséquemment un traitement à la vapeur saturée, et ensuite un autre séchage bilatéral.

2. Procédé selon la revendication 1, caractérise en ce qu'on fait passer l'étoffe à traiter, sous une forme ondulée, par les diverses zones de traitement en la transportant entre les deux bandes de transport mises en vibration.

3. Procédé selon la revendication 1 ou 2, caractérisé en ce qu'on effectue le traitement à la vapeur saturée avec une vapeur saturée à une température d'environ 104°C.

4. Procédé selon l'une des revendications 1 à 3, caractérisé en ce qu'on met en vibration l'étoffe à traiter dans la station de traitement à la vapeur par l'intermédiaire du brin supérieur de la bande de transport inférieure, mécaniquement, à une fréquence de 20 à 150 Hz, de préférence d'environ 50 Hz.

5 Procédé selon la revendication 4, caractérisé en ce qu'on applique des vibrations d'une amplitude de 2 à 15 mm, de préférence d'environ 7 mm.

6. Dispositif pour mettre en oeuvre le procédé selon la revendication 1, caractérise en ce qu'il comporte au moins deux stations de séchage (1, 2) et entre les deux station de séchage, une station de traitement à la vapeur respective (4), en ce qu'il est prévu une bande transport inférieure (5) circulant sans fin, permeable à l'air, pouvant être entraînée en continu, passant par toutes les stations (1, 2,4), à laquelle correspond, pour former un canal de transport (6) délimité en haut et en bas en direction verticale, servant au logement et au soutien vertical de l'étoffe (3) à traiter, une bande de transport supérieure (7) de même nature, pouvant être entraînée à la même vitesse périphérique, en ce que la (ou les) station(s) de traitement à la vapeur (4) comporte(nt) un vibrateur (10), agissant mécaniquement sur le brin supérieur de la bande de transport inférieure (5), et en ce que des tuyères (8, 9) sont placées dans les stations de séchage (1, 2), des deux côtés du trajet de traitement, pour appliquer de l'air chaud à l'étoffe (3) à traiter et la faire vibrer.

7. Dispositif selon la revendication 6, caractérisé en ce qu'il est prévu dans la station de traitement à la vapeur (4) une table vibrante (10) soutenant une partie du brin supérieur de la bande de transport inférieure (5) dans cette zone de traitement dont la fréquence de vibration peut être réglée, de préférence, dans l'intervalle de 30 à 80 Hz, perpendiculairement au plan de la bande de transport.

8. Dispositif selon la revendication 7, caractérisé en ce que la surface d'appui (11), dirigées vers le haut, de la table vibrante (10) est perforée pour acheminer de la vapeur saturée vers le haut dans l'étoffe (3) à traiter et a, de préférence, une conformation ondulée dans la direction de parcours de cette dernière.

9. Disposisif selon l'une des revendications 6 à 8, caractérisé en ce qu'il comporte, pour délivrer sous une forme ondulée l'étoffe (3) à traiter à la bande de transport inférieure (5) au point de transfert (14), un rouleau de transport (15), de préférence chauffable, dont la vitesse de transport peut être réglée à une valeur supérieure à la vitesse périphérique de la bande de transport inférieure (5), et en ce que ce rouleau de transport (15) coopère, à son point de transfert avec un rempart (16) devant être franchi par l'étoffe, stationnaire, placé au-dessus de la surface d'appui de la bande de transport inférieure (5).

10. Dispositif selon la revendication 9, caractérisé en ce que le rempart (20) à franchir à une conformation en sabot et peut, de préférence, être chauffé.

11. Dispositif selon l'une des revendications 6 à 10, caractérisé en ce qu'il est prévu trois stations de séchage et une station de traitement à la vapeur entre deux stations de séchage.
